# FASCICULE DE BREVET EUROPEEN

(11) **EP 0 258 283 B1**
(45) Date de publication et mention de la délivrance du brevet: **17.07.1991**
(21) Numéro de dépôt: 87900794.6
(22) Date de dépôt: 03.02.1987
(51) Int. Cl.: G04B 37/22

(54) **PROCEDE DE DEPOT SUR UN SUBSTRAT, D'UNE COUCHE D'UN REVETEMENT DECORATIF RESISTANT A L'USURE, ET OBJET REALISE SELON CE PROCEDE**
VERFAHREN ZUM BESCHICHTEN EINES SUBSTRATES MIT EINEM VERSCHLEISSFESTEN, DEKORATIVEN ÜBERZUG UND EIN GEMÄSS DIESEM VERFAHREN HERGESTELLTER ARTIKEL
METHOD FOR DEPOSITING ON A SUBSTRATE A WEAR-RESISTANT DECORATIVE COATING LAYER, AND OBJECT PRODUCED ACCORDING TO THIS METHOD

(30) Priorité: 04.02.1986 CH 416/86
(43) Date de publication de la demande: 09.03.1988
(73) Titulaire: PRECI-COAT S.A., 2300 La Chaux-de-Fonds (CH)
(72) Inventeur: AUBERT, François, CH-2400 Le Locle (CH); MIREMAD, Bahman, CH-2000 Neuchâtel (CH)
(74) Mandataire: Nithardt, Roland
(86) Numéro de dépôt international: CH8700014
(87) Numéro de publication internationale: WO8704812

(56) Documents cités:
- DE-A- 2 431 448
- FR-E- 95 328
- GB-A- 1 555 467
- Patents Abstracts of Japan, vol. 7. no. 225 (C-189) (1370) 6 October 1983 & JP A 58120777

## Description

La présente invention concerne un procédé pour déposer sur un substrat un revêtement décoratif résistant à l'usure et présentant extérieurement une couleur désirée prédéterminée, ce substrat constituant au moins une partie d'un objet décoratif et/ou utilitaire, en particulier une pièce d'horlogerie, dans lequel, au cours d'une première étape on dépose sous vide, sur la surface du substrat, au moins une première couche résistant à l'usure et ayant une couleur proche de ladite couleur désirée.

Elle concerne également des objets décoratifs ou utilitaires, réalisés par ce procédé, dont l'aspect esthétique est important.

On demande très souvent que les surfaces des objets décoratifs aient une couleur dorée. Lorsque ces objets ne sont pas en or massif, mais fabriqués en un métal non noble tel que le laiton, l'acier inoxydable, le zinc, etc..., on peut obtenir cet aspect doré par application d'un revêtement superficiel d'or ou d'alliage d'or, le plus souvent par un procédé galvanique. Si l'on désire que ce revêtement soit résistant à l'usure et à la corrosion, son épaisseur doit au moins atteindre 10 micromètres.

A cet effet, on dépose en général galvaniquement une couche de base constituée d'un alliage de métal précieux à 14 ou 18 carats. Mais la résistance à la corrosion de ces alliages est souvent insuffisante, et leur couleur ne correspond pas exactement aux couleurs des alliages massifs, tels que ceux définis par exemple par les normes de l'industrie horlogère Suisse NIHS 03-50 (alliage, 1N14, 2N18, 3N, 4N, 5N).

La résistance à la corrosion des placages d'or, ainsi que leur couleur, peuvent être améliorées par application galvanique d'une couche superficielle d'alliage d'or ayant une pureté supérieure ou égale à 22 carats, et correspondant exactement à la couleur désirée.

Etant donné le prix élevé de l'or, et sa faible résistance à l'usure, on a essayé de remplacer les placages d'or par des revêtements durs déposés sous vide, ou en phase gazeuse. A titre d'exemple, on applique couramment des revêtements de nitrure de titane, déposés par réactions chimiques en phase gazeuse, par évaporation réactive, par projection ionique ou par pulvérisation cathodique, sur des objets décoratifs en métal, en carbures ou en nitrures métalliques frittés, ou en céramique. Ces revêtements ont l'avantage d'être très résistants à l'usure et de présenter un aspect doré.

Toutefois, la couleur obtenue par ces procédés n'est qu'approximativement celle de l'or, et un oeil exercé détecte aisément la différence. Ce défaut d'équivalence sera mis en évidence par la suite en référence aux figures 2 à 5.

D'autre part, l'obtention par projection ionique ou pulvérisation cathodique de revêtements de nitrure de titane très denses et résistant à la corrosion, implique des états de contrainte de compression très élevés dans la couche, et par conséquent des contraintes de cisaillement entre la couche et la matière de base qui favorisent le décollement du revêtement. De manière à diminuer quelque peu ces effets de cisaillement, la publication allemande DE-2431448 décrit un procédé permettant de varier la concentration d'azote en cours de dépôt de manière croissante vers l'extérieur de la couche. Par ailleurs, la publication britannique GB-A-1555467 décrit un procédé ayant pour but d'éviter certains inconvénients des très classiques traitements de nitruration gazeuse des aciers, en particulier la formation superficielle d'une couche sensible à la corrosion, et qui consiste à éliminer cette couche par décapage ionique sous vide et à recouvrir la surface par un dépôt métallique obtenu par introduction de vapeur du matériau à déposer dans la chambre de dépôt, et par un revêtement électrolytique. Ce revêtement n'est pas destiné une fonction décorative.

Pour une application anti-usure, le brevet américain No. 3 857 682 propose de déposer sous vide une fine couche d'or par-dessus le nitrure de titane. Cette idée a été reprise dans le brevet américain No. 4 252 862 et le brevet suisse No. 631 040, appliquée au domaine décoratif, dans le but de donner à la surface du nitrure de titane, la couleur exacte de l'or, ou d'un alliage d'or. Au cours de l'utilisation d'une pièce ainsi revêtue, l'usure du revêtement d'or ne se produit que sur les angles vifs et laisse apparaître le revêtement de nitrure de titane dont la couleur se distingue peut de celle du reste du revêtement.

Pour améliorer la brillance et la conformité de couleurs des revêtements de nitrure de titan, la publication japonaise No. 58.153.776 et la publication européenne No. 38.294, décrivent un procédé de dépôt conjugué de nitrure de titane et d'or, destiné à former sur tout ou partie de l'épaisseur du revêtement un composé de nitrure de titane/or. Cette manière de procéder semble toutefois poser des problèmes de corrosion, et la couleur obtenue est également éloignée des couleurs standards des revêtements dorés.

Finalement, le dépôt successif de fines couches de nitrure de titane et d'or, par procédé sous vide, améliore également la brillance du revêtement.

Malheureusement tous ces procédés connus ont comme défauts principaux:
- Le risque de décollement du revêtement provoqué par des contraintes de cisaillement aux surfaces de contact du nitrure de titane et de la matière de base.
- L'adhérence aléatoire, souvent mauvaise de l'or sur le nitrure de titane, sauf dans le cas d'un dépôt simultané de nitrure de titane et d'or.
- La difficulté d'obtenir une couleur standard par procédé de dépôt sous vide, et surtout de varier la couleur en fonction des demandes des utilisateurs, les procédés de dépôt d'or ou d'alliage d'or ne permettant pas de varier la couleur finale du revêtement d'un traitement à l'autre.

La présente invention se propose de pallier ces différents inconvénients et permet en particulier d'améliorer considérablement la résistance à l'usure, l'adhérence et l'aspect d'un dépôt à base de nitrure de titane avec revêtement final d'or.

Ce but est atteint par le procédé selon l'invention caractérisé en ce que ladite première couche comprend au moins un métal choisi parmi les suivants: titane, zirconium, hafnium, vanadium, niobium, tantale, chrome, molybdène, tungstène, aluminium, auquel on ajoute au moins un élément choisi parmi les suivants: carbone, azote, oxygène, bore, silicium, fluor, chlore, soufre, phosphore, de manière que la couleur de cette première couche soit proche de ladite couleur désirée, en ce qu'au cours de cette première étape on varie simultanément la proportion de l'élément ajouté et la polarisation électrique du substrat de façon croissante de l'intérieur à l'extérieur de la couche, en ce qu'au cours d'une seconde étape, on active cette première couche par bombardement ionique sous vide, et on dépose une seconde couche fine d'un métal et/ou d'un alliage métallique dont la couleur est proche de ladite couleur désirée, en ce qu'au cours d'un première phase de la seconde étape, on bombarde ioniquement la première couche sans déposer de métal et/ou d'alliage décoratif, et en ce qu'au cours de la seconde phase de la seconde étape, on continue à bombarder ioniquement la première couche en déposant simultanément la seconde couche et en réduisant progressivement le bombardement ionique, et en ce qu'au cours d'une troisième étape, on dépose galvaniquement sur cette seconde couche une troisième couche de revêtement métallique décoratif ayant exactement ladite couleur désirée.

La présente invention sera mieux comprise en référence à la description d'exemples de réalisation et du dessin annexé dans lequel:
La figure 1 représente une vue schématique illustrant les différentes phases du procédé selon l'invention,
La figure 2 illustre le principe de la mesure de la couleur selon la norme de la Commission Internationale de l'Eclairage CIE 1976,
La figure 3 est une représentation graphique illustrant la brillance de la surface colorée d'un revêtement de nitrure de titane en fonction de la quantité d'azote qu'il contient,
La figure 4 illustre le taux de couleurs verte et rouge réfléchies par un revêtement de nitrure de titane en fonction de la quantité d'azote qu'il contient, et
La figure 5 représente le taux de couleurs bleue et jaune réfléchies par un revêtement de nitrure de titane en fonction de la quantité d'azote qu'il contient.

Selon une forme de réalisation particulièrement intéressante, le procédé décrit consiste à déposer sous vide, par exemple par pulvérisation cathodique, par évaporation sous vide ou par projection ionique, du titane en présence d'azote à la surface d'un objet métallique ou non métallique 10 schématiquement représenté par la fig. 1. Au cours de ce dépôt, la quantité d'azote introduite dans l'enceinte de traitement varie continuellement de zéro à une valeur définie par le résultat souhaité, de telle manière que la composition du revêtement 11 en partant de la surface brute de l'objet, varie progressivement du titane pur à un nitrure de titane ayant une composition approximativement stoechiométrique. Selon une technique particulièrement avantageuse, on varie simultanément la polarisation électrique de l'objet traité, afin de varier progressivement les contraintes de compression mécanique d'une valeur minimale au début du revêtement à une valeur maximale à la fin du revêtement. De cette manière, on obtient un revêtement qui, en partant de la surface brute de l'objet, présente un gradient déterminé de concentration en azote, de résistance et de contrainte mécanique. De ce fait, le revêtement obtenu présente des contraintes de cisaillement minimales à la surface de contact de l'objet et du revêtement, ainsi que les propriétés optiques, mécaniques et anticorrosives superficielles désirées.

Après dépôt de la première couche de nitrure de titane, le procédé consiste à préparer la surface supérieure de cette couche afin de la rendre apte à recevoir, par la suite une couche d'or ou d'alliage d'or, déposée par procédé galvanique, ayant la couleur définitive souhaitée, aussi proche que possible d'une couleur standard définie par les normes en usage. Pour celà, on effectue, au cours d'une première étape de la seconde phase de traitement, une activation de la surface de nitrure de titane par un bombardement ionique intense. Après cette première étape de traitement, on procède au dépôt d'atomes d'or, formant une couche intermédiaire 12, au cours d'une seconde étape de cette deuxième phase de traitement. Ce dépôt d'atomes d'or s'effectue sous vide par évaporation, par projection ionique ou par pulvérisation cathodique, tout en continuant à effectuer un bombardement ionique de la surface de nitrure de titane. Au cours de cette seconde étape on réduit progressivement la puissance de ce bombardement ionique.

Lorsque cette opération est réalisée, la surface de nitrure de titane activée est prête à recevoir une couche 13 d'or pur ou d'un alliage d'or de pureté élevée, déposée par un procédé galvanique, permettant de lui conférer la couleur désirée. Cette couleur peut être modifiée à volonté en changeant la composition du bain galvanique ou en modifiant les paramètres définissant les conditions du procédé de dépôt galvanique. De cette manière, différents objets d'un même lot préalablement revêtus d'une couche de base de nitrure de titane, puis d'une fine couche d'or, par un procédé sous vide, peuvent être revêtus d'une couche finale ayant des nuances de couleurs différentes selon qu'ils ont été traités dans tel ou tel autre bain galvanique ou selon que les conditions de traitement ont été modifiées.

L'exemple de réalisation décrit ci-dessus, consistant à appliquer sur un objet une couche de base de nitrure de titane, puis de déposer par un procédé sous vide une fine couche d'or, puis d'effectuer un dépôt galvanique de ce même métal, peut aisément être généralisé et appliqué à différents autres métaux. La couche de base pouvant avoir une épaisseur comprise entre 0,1 et 20 micromètres, peut être réalisée par dépôt sous vide d'au moins un des métaux suivants: le Titane, le Zirconium, le Hafnium, le Vanadium, le Niobium, le Tantale, le Chrome, le Molybdène, le Tungstène et l'Aluminium. Ce dépôt peut être effectué en présence d'un des éléments suivants: le Carbone, l'Azote, l'Oxygène, le Bore, le Silicium, le Fluor, le Chlore, le Soufre et le Phospore. Comme pour le nitrure de titane, on augmente progressivement le taux de ces éléments au cours de la phase de dépôt sous vide du ou des métaux mentionnés précédemment.

En même temps, et au fur et à mesure que le revêtement augmente d'épaisseur, on polarise de plus en plus négativement les objets à traiter. Ceci permet d'obtenir un revêtement ayant une concentration croissante d'éléments non métalliques et présentant des états de contraintes mécaniques croissants.

Au cours d'une seconde phase du procédé, on effectue un décapage ionique intense, et on dépose, en partie simultanément, une fine couche métallique qui peut être en or ou en alliage d'or, mais également en un ou plusieurs métaux précieux tels que par exemple le Platine, le Palladium, le Rhodium, l'Argent, l'Irridium, l'Osmium, le Rhenium et le Ruthenium. Cette seconde couche a de préférence une épaisseur comprise entre 0,01 et 1 µm (100 et 10′000 Å).

La couche finale est ensuite déposée par un procédé galvanique sur le revêtement métallique constituant la seconde couche. Ce dépôt galvanique est en général de l'or ou un alliage d'or à carats élevés, par exemple un alliage d'or à au moins 22 carats comportant, comme élément d'alliage, de l'Indium, du Nickel, du Cobalt, du Cadmium, du Cuivre, de l'Argent, du Palladium, du Zinc ou de l'Antimoine. Toutefois, ce dépôt peut également être constitué d'un ou de plusieurs métaux précieux tels que le Platine, le Palladium, le Rhodium, l'Argent, l'Irridium, l'Osmium, le Rhenium ou le Ruthenium, d'un alliage d'un de ces métaux avec un ou plusieurs autres métaux, ou éventuellement d'un métal ou d'un alliage non précieux.

L'épaisseur de la couche superficielle, obtenue par un procédé galvanique sous des conditions nettement définies permettant d'obtenir la teinte et l'aspect souhaité, est de préférence comprise entre 0,1 et 30 micromètres.

Le procédé permet de traiter la surface d'un objet de manière à l'habiller d'une couche dure adhérente et résistante à la corrosion ayant approximativement la couleur désirée, puis d'effectuer sur cette couche de base un revêtement final ayant exactement la couleur désirée et adhérant parfaitement à cette couche de base.

Divers objets peuvent être traités de cette manière. Par exemple une boîte de montre en acier inoxydable, préalablement dégraissée et séchée, est placée dans une enceinte de pulvérisation cathodique sous vide. Au cours d'une première étape, elle subit un bombardement ionique avec des ions d'argon, de façon à éliminer les dernières traces superficielles de contaminant. L'objet est ensuite polarisé négativement à quelques dizaines de volts, et on commence à déposer du titane par pulvérisation cathodique. Au fur et à mesure que l'épaisseur du revêtement croît, on augmente progressivement la polarisation électrique de cet objet, et on introduit dans l'enceinte un flux croissant d'azote, de façon à déposer un composé de nitrure de titane de plus en plus riche en azote. A la fin du dépôt de nitrure de titane, lorsque l'épaisseur du revêtement atteint un micromètre, la polarisation de l'objet peut s'élever à une valeur comprise entre 150 et 250 volts, et la proportion d'atomes d'azote dans le nitrure de titane sera approximativement de 50%. La couleur superficielle du revêtement est alors proche de celle de l'or.

L'opération suivante consiste à bombarder la couche de nitrure de titane avec des ions d'argon. Au fur et à mesure que l'on réduit la puissance de ce bombardement, on dépose par pulvérisation cathodique une fine couche d'or, avec un flux croissant d'atomes d'or, jusqu'à ce que cette couche atteigne une épaisseur de 0,1 micromètre. La boîte de montre est alors sortie de l'enceinte. On lui donne sa couleur superficielle définitive en appliquant électrolytiquement un revêtement de 0,3 micromètre d'alliage d'or à 22 carats, contenant des traces d'indium et de nickel, dont la couleur correspond à la norme 2 N 18.

Selon un autre exemple, on désire déposer à la surface extérieure d'un tube de stylographe à bille en laiton une fine couche de rhodium ayant une bonne résistance à l'usure. Après traitement de la surface par nickelage galvanique, l'objet est introduit dans l'enceinte de pulvérisation cathodique où il subit le même traitement que dans l'exemple précédent. Au cours du dépôt de titane, on remplace l'azote par un hydrocarbure, tel que par exemple du méthane, de façon à déposer un carbure de titane à proportion croissante en carbone. A la suite du dépôt de carbure de titane, et simultanément au bombardement ionique de la surface, on dépose par pulvérisation cathodique une fine couche d'argent.

Une dernière couche de rhodium est ensuite déposée galvaniquement par-dessus l'argent jusqu'à ce que cette couche atteigne une épaisseur de 0,3 micromètre.

La figure 2 illustre le principe de la mesure de la couleur de la lumière réfléchie par la surface d'un objet selon la norme CIE 1976 de la Commission Internationale de l'Eclairage. Trois grandeurs sont mesurées et correspondent à trois axes définissant un repère orthogonal à trois dimensions. L'axe L définit la brillance, l'axe - a, + a correspond aux deux couleurs complémentaires respectivement verte et rouge. L'axe - b, + b correspond aux deux couleurs complémentaires respectivement bleue et jaune.

La figure 3 représente un graphique comparatif entre la brillance du nitrure de titane et de différents alliages standards d'or. En ordonnée on a représenté la brillance en unités arbitraires et en abscisse le taux d'azote entrant dans la composition du nitrure de titane, selon une unité arbitraire. La brillance de la surface d'un revêtement de nitrure de titane est représentée par une courbe 20. La brillance de différents alliages d'or est représentée par une succession de points. On constate que la brillance de tous les alliages standards représentés est supérieure à tous les composés de nitrure de titane.

La figure 4 représente la quantité de lumière verte et rouge réfléchie d'une part par un revêtement de nitrure de titane et d'autre part par divers alliages standards d'or. Comme précédemment, le taux d'azote du composé de nitrure de titane est porté en abscisse selon une unité arbitraire. La courbe 21 représente la quantité de lumière verte et rouge réfléchie par le revêtement de nitrure de titane.

La figure 5 représente la quantité de lumière bleue et jaune respectivement réfléchie par un revêtement de nitrure de titane et par divers revêtements d'alliages d'or standards. Comme précédemment le taux d'azote contenu dans le nitrure de titane a été porté en abscisse selon une unité arbitraire. La courbe 22 représente la quantité de lumière bleue et jaune réfléchie par le revêtement de nitrure de titane en fonction de sa composition. La lumière bleue et jaune réfléchie par les différents alliages est représentée par une succession de points.

On constate que quelle que soit la teneur en azote du nitrure de titane il est impossible de faire coïncider de façon exacte un alliage standard donné avec un point des courbes représentant le nitrure de titane. Si l'on prend par exemple l'alliage 5N, le point M le plus proche sur la courbe 21 correspond à un nitrure de titane dont la teneur en azote est comprise entre quatre et cinq alors que le point le plus proche sur la courbe 22 correspond à un nitrure de titane dont le taux en azote est compris entre trois et quatre. Les mêmes constatations peuvent être faites pour les autres alliages d'or standard. Il en résulte qu'il est impossible d'obtenir un revêtement de surface en nitrure de titane qui présente exactement l'aspect d'un alliage d'or standard, d'où un des intérêts majeurs du procédé décrit.

Il est bien entendu que le procédé ne se limite pas au traitement des objets décrits à titre d'exemples, mais peut être étendu à divers autres objets purement décoratifs ou à des objets utilitaires pour lesquels l'aspect présente un grand intérêt.

## Revendications

1. Procédé pour déposer sur un substrat un revêtement décoratif résistant à l'usure et présentant extérieurement une couleur désirée prédéterminée, ce substrat constituant au moins une partie d'un objet décoratif et/ou utilitaire, en particulier une pièce d'horlogerie, dans lequel, au cours d'une première étape on dépose sous vide, sur la surface du substrat, au moins une première couche résistant à l'usure et ayant une couleur proche de ladite couleur désirée, caractérisé en ce que ladite première couche comprend au moins un métal choisi parmi les suivants: titane, zirconium, hafnium, vanadium, niobium, tantale, chrome, molybdène, tungstène, aluminium, auquel on ajoute au moins un élément choisi parmi les suivants: carbone, azote, oxygène, bore, silicium, fluor, chlore, soufre, phosphore, de manière que la couleur de cette première couche soit proche de ladite couleur désirée, en ce qu'au cours de cette première étape on varie simultanément la proportion de l'élément ajouté et la polarisation électrique du substrat de façon croissante de l'intérieur à l'extérieur de la couche, en ce qu'au cours d'une seconde étape, on active cette première couche par bombardement ionique sous vide, et on dépose une seconde couche fine d'un métal et/ou d'un alliage métallique dont la couleur est proche de ladite couleur désirée, en ce qu'au cours d'une première phase de la seconde étape, on bombarde ironiquement la première couche sans déposer de métal et/ou d'alliage décoratif, et en ce qu'au cours de la seconde phase de la seconde étape, on continue à bombarder ioniquement la première couche en déposant simultanément la seconde couche et en réduisant progressivement le bombardement ionique, et en ce qu'au cours d'une troisième étape, on dépose galvaniquement sur cette seconde couche une troisième couche de revêtement métallique décoratif ayant exactement ladite couleur désirée.

2. Procédé selon la revendication 1, caractérisé en ce que la seconde couche est faite d'au moins un métal précieux choisi parmi les suivants: Or, Platine, Palladium, Rhodium, Argent, Iridium, Osmium, Rhénium, Ruthénium et/ou d'un alliage d'or avec au moins un des éléments suivants: Indium, Nickel, Cobalt, Cadmium, Cuivre, Argent, Palladium, Zinc, Antimoine.

3. Procédé selon la revendication 1, caractérisé en ce que la seconde couche a une épaisseur comprise entre 10 et 1000 nm (100 et 10′000 Å).

4. Procédé selon la revendication 1, caractérisé en ce que la troisième couche déposée galvaniquement est faite d'au moins un métal précieux choisi parmi les suivants: Or, Platine, Palladium, Rhodium, Argent, Iridium, Osmium, Rhénium, Ruthénium et/ou un alliage d'un de ces métaux avec un ou plusieurs autres métaux, et/ou d'un alliage d'or avec un des éléments suivants: Indium, Nickel, Cobalt, Cadmium, Cuivre, Argent, Palladium, Zinc, Antimoine.

5. Procédé selon la revendication 1, caractérisé en ce que la troisième couche a une épaisseur comprise entre 0,1 et 30 micromètres.

6. Objet décoratif et/ou utilitaire susceptible d'être obtenu par le procédé de la revendication 1, comportant sur au moins une partie de sa surface un revêtement décoratif résistant à l'usure et présentant extérieurement une couleur prédéterminée, ce revêtement comportant une première couche faite d'un composé métallique résistant à l'usure, une seconde couche faite d'un dépôt métallique résistant à l'usure et une troisième couche faite d'un dépôt galvanique d'un métal ou d'un alliage métallique, caractérisée en ce que la première couche du revêtement a une couleur proche de ladite couleur prédéterminée et comporte au moins un composé d'au moins un métal choisi parmi les suivants: Titane, Zirconium, Hafnium, Vanadium, Niobium, Tantale, Chrome, Molybdène, Tungstène, Aluminium et d'au moins un élément choisi parmi les suivants: Carbone, Azote, Oxygène, Bore, Silicium, Fluor, Chlore, Soufre, Phosphore, en ce que la seconde couche a une couleur proche de ladite couleur prédéterminée et comporte au moins un métal précieux choisi parmi les suivants: Or, Platine, Palladium, Rhodium, Argent, Iridium, Osmium, Rhénium, Ruthénium et/ou au moins un alliage d'or avec un des éléments suivants: Indium, Nickel, Cobalt, Cadmium, Cuivre, Argent, Palladium, Zinc, Antimoine, et en ce que la troisième couche a exactement ladite couleur prédéterminée et comporte au moins un métal précieux choisi parmi les suivants: Or, Platine, Palladium, Rhodium, Argent, Iridium, Osmium, Rhénium, Ruthénium et/ou un alliage d'un de ces métaux avec un ou plusieurs autres métaux, et/ou d'un alliage d'or avec au moins un des éléments suivants: Indium, Nickel, Cobalt, Cadmium, Cuivre, Argent, Palladium, Zinc, Antimoine.

7. Objet selon la revendication 6, caractérisé en ce que la seconde couche a une épaisseur comprise entre 10 et 1000 nm (100 10′000 Å).

8. Objet selon la revendication 6, caractérisé en ce que la troisième couche a une épaisseur comprise entre 0,1 et 30 micromètres.

## Claims

1. Method of depositing on a substrate a decorative wear-resistant coating externally having a predetermined desired color, said substrate constituting at least a part of a decorative and /or utilitarian article, in particular a time piece, in which during a first stage vacuum deposition of at least a first wear-resistant layer having a color near the said desired color is effected on the substrate surface, characterized in that said first layer comprises at least one metal selected from the group consisting of: titanium, zirconium, hafnium, vanadium, niobium, tantalum, chronium, molybdenum, tungsten, aluminium, to which at least one element is added which is selected from the group consisting of carbon, nitrogen, oxygen, boron, silicon, fluorine, chlorine, sulphur, phosphorus, so that the color of this first layer be near the said desired color, in that during this first stage the proportion of the added element and the electric polarisation of the substrate are simultaneously varied in an increasing manner from the inside to the outside of the layer, in that during a second stage, this first layer is activated by ion bombardment under vacuum, and a second fine layer of a metal and/or a metallic alloy, whose color is near the said desired color, is deposited, in that during a first phase of the second stage, the first layer is subjected to ion bombardment without depositing decorative metal and/or alloy, and in that during the second phase of the second stage, ion bombardment of the first layer is continued while simultaneously depositing the second layer and in progressively reducing the ion bombardment, and in that during a third stage, a third decorative metallic coating layer having exactly the desired color is electro-plated on said second layer.

2. Method according to claim 1, characterized in that the second layer comprises at least one precious metal selected from the group consisting of: gold, platinum, palladium, rhodium, silver, iridium, osmium, rhenium, ruthenium and/or at least one alloy of gold with one of the elements from the group consisting of: indium, nickel, cobalt, cadmium, copper, silver, palladium, zinc, antimony.

3. Method according to claim 1, characterized in that the thickness of the second layer is comprised between 10 and 1′000 nm (100 and 10′000 Å).

4. Method according to claim 1, characterized in that the third electro-plated layer is composed of at least one metal selected from the group consisting of: gold, platinum, palladium, rhodium, silver, iridium, osmium, rhenium, ruthenium and/or an alloy of one of these metals with one or several other metals, and/or of an alloy of gold with one of the elements of the group: indium, nickel, cobalt, cadmium, copper, silver, palladium, zinc, antimony.

5. Method according to claim 1, characterized in that the thickness of the third layer is comprised between 0, 1 and 30 micrometers.

6. Decorative and/or utilitarian article obtained by the method according to claim 1 comprising on at least a part of its surface a wear-resistant coating externally having a predetermined color, this coating comprising a first layer of a wear-resistant metallic compound, a second layer of a wear-resistant deposition, and a third layer of an electro-plated metal and/or metallic alloy, characterized in that the first layer of the coating has a color near the said predetermined color and comprises at least a compound of at least one metal selected from the group consisting of: titanium, zirconium, hafnium, vanadium, niobium, tantalum, chromium, molybdenum, tungsten, aluminium and at least one element selected from the group consisting of: carbon, nitrogen, oxygen, boron, silicon, fluorine, chlorine, sulphur, phosphorus and in that the second layer has a color near the said predetermined color and comprises at least one precious metal selected from the group consisting of: gold, platinum, palladium, rhodium, silver, iridium, osmium, rhenium, ruthenium and/or at least one alloy of gold with one of the elements from the group consisting of: indium, nickel, cobalt, cadmium, copper, silver, palladium, zinc, antimony, and in that the third layer has exactly the predetermined color and comprises at least one precious metal selected from the group consisting of: gold, platinum, palladium, rhodium, silver, iridium, osmium, rhenium and/or an alloy of one of these metals with one or several other metals, and/or of an alloy of gold with one of the elements of the group: indium, nickel, cobalt, cadmium, copper, silver, palladium, zinc, antimony.

7. Article according to claim 6, characterized in that the thickness of the second layer is comprised between 10 and 1′000 nm (100 and 10′000 Å).

8. Article according to claim 6, characterized in that the thickness of the third layer is comprised between 0, 1 and 30 micrometers.

## Patentansprüche

1. Verfahren zum Beschichten eines Substrates mit einem verschleißfesten, dekorativen Überzug, der auf der Außenfläche eine vorher bestimmte Farbe aufweist, wobei dieses Substrat mindestens einen Teil eines dekorativen und/oder eines Gebrauchsgegenstands, insbesondere einen Bestandteil für die Uhrenindustrie bildet, wobei im Laufe eines ersten Schrittes mindestens eine erste verschleißfeste Schicht mit einer Farbe, die mit der besagten gewünschten Farbe annähernd identisch ist, unter Vakuum auf die Außenfläche des Substrats aufgebracht wird, **dadurch** **gekennzeichnet**, daß die besagte erste Schicht mindestens ein Metall enthält, das unter den folgenden Metallen: Titan, Zirkonium, Hafnium, Vanadium, Niobium, Tantal, Chrom, Molybdän, Wolfram, Aluminium, gewählt wird, dem mindestens ein Element beigement wird, das unter den folgenden Elementen: Kohlenstoff, Stickstoff, Sauerstoff, Bor, Silizium, Fluor, Chlor, Schwefel, Phosphor gewählt wird, so daß die Farbe dieser ersten Schicht mit der besagten gewünschten Farbe annähernd identisch ist, daß im Laufe dieses ersten Schrittes der Anteil des beigemengten Elements und die elektrische Polarisation des Substrates von innen nach außen in der Schicht zunehmend gleichzeitig geändert wird, daß im Laufe eines zweiten Schrittes diese erste Schicht durch Beschuß von Ionen unter Vakuum aktiviert wird und eine zweite feine Schicht eines Metalls und/oder einer Metallegierung aufgebracht wird, deren Farbe mit der besagten gewünschten Farbe annähernd identisch ist, daß im Laufe einer ersten Phase des zweiten Schrittes die erste Schicht mit Ionen beschossen wird, ohne ein dekoratives Metall und/oder Legierung aufzubringen, daß im Laufe der zweiten Phase des zweiten Schrittes die erste Schicht weiterhin mit Ionen beschossen wird, wobei gleichzeitig die zweite Schicht gleichzeitig aufgebracht wird und der Beschuß mit Ionen nach und nach vermindert wird, und daß im Laufe eines dritten Schrittes auf dieser zweiten Schicht eine dritte Schicht eines metallenen dekorativen Überzugs mit der genauen gewünschten Farbe galvanisch aufgebracht wird.

2. Verfahren nach Anspruch 1, **dadurch** **gekennzeichnet**, daß die zweite Schicht mindestens aus einem Edelmetall, das unter den folgenden Edelmetallen: Gold, Platin, Palladium, Rhodium, Silber, Iridium, Osmium, Rhenium, Ruthenium gewählt wird, und/oder aus einer Legierung von Gold mit mindestens einem der folgenden Elemente: Indium, Nickel, Kobalt, Cadmium, Kupfer, Silber, Palladium, Zink, Antimon besteht.

3. Verfahren nach Anspruch 1, **dadurch** **gekennzeichnet**, daß die zweite Schicht eine Dicke zwischen 10 und 1000 nm (100 und 10000 Å) aufweist.

4. Verfahren nach Anspruch 1, **dadurch** **gekennzeichnet**, daß die dritte Schicht, die galvanisch aufgebracht wird, mindestens aus einem Edelmetall, das unter den folgenden Edelmetallen: Gold, Platin, Palladium, Rhodium, Silber, Iridium, Osmium, Rhenium, Ruthenium gewählt wird, und/oder aus einer Legierung von Gold mit einem der folgenden Elemente: Indium, Nickel, Kobalt, Cadmium, Kupfer, Silber, Palladium, Zink, Antimon besteht.

5. Verfahren nach Anspruch 1, **dadurch** **gekennzeichnet**, daß die dritte Schicht eine Dicke zwischen 0,1 und 30 Mikrometer aufweist.

6. Dekorativer und/oder Gebrauchsgegenstand, der mit dem Verfahren nach Anspruch 1 hergestellt ist, der auf mindestens einem Teil seiner Oberfläche einen dekorativen, verschleißfesten Überzug enthält, der auf der Außenfläche eine vorher bestimmte Farbe aufweist, wobei dieser Überzug aus einer ersten Schicht aus einer metallenen verschleißfesten Verbindung, aus einer zweiten Schicht aus einem metallenen verschleißfesten Auftrag und aus einer dritten Schicht aus einem galvanischen Auftrag aus einem Metall oder aus einer Metallegierung besteht, **dadurch** **gekennzeichnet**, daß die erste Schicht des Überzugs eine Farbe aufweist, die mit der besagten vorher bestimmten Farbe annähernd identisch ist, und mindestens eine Verbindung aus mindestens einem Metall, das unter den folgenden Metallen: Titan, Zirkonium, Hafnium, Vanadium, Niobium, Tantal, Chrom, Molybdän, Wolfram, Aluminium gewählt wird, und aus mindestens einem Element, das unter den folgenden Elementen: Kohlenstoff, Stickstoff, Sauerstoff, Bor, Silizium, Fluor, Chlor, Schwefel, Phosphor gewählt wird, enthält, daß die zweite Schicht eine Farbe aufweist, die mit der besagten vorher bestimmten Farbe annähernd identisch ist, und mindestens aus einem Edelmetall, das unter den folgenden Edelmetallen: Gold, Platin, Palladium, Rhodium, Silber, Iridium, Osmium, Rhenium, Ruthenium gewählt wird, und/oder aus mindestens einer Legierung von Gold mit einem der folgenden Elemente; Indium, Nickel, Kobalt, Cadmium, Kupfer, Silber, Palladium, Zink, Antimon besteht und daß die dritte Schicht genau die besagte vorher bestimmte Farbe aufweist und mindestens aus einem Edelmetall, das unter den folgenden Edelmetallen: Gold, Platin, Palladium, Rhodium, Silber, Iridium, Osmium, Rhenium, Ruthenium gewählt wird, und/oder aus einer Legierung einer dieser Metalle mit einem oder mehreren anderen Metallen und/oder aus einer Legierung von Gold mit mindestens einem der folgenden Elemente: Indium, Nickel, Kobalt, Cadmium, Kupfer, Silber, Palladium, Zink, Antimon besteht.

7. Gegenstand nach Anspruch 6, **dadurch** **gekennzeichnet**, daß die zweite Schicht eine Dicke zwischen 10 und 1000 nm (100 und 10000 Å) aufweist.

8. Gegenstand nach Anspruch 6, **dadurch** **gekennzeichnet**, daß die dritte Schicht eine Dicke zwischen 0,1 und 30 Mikrometer aufweist.
